# EUROPÄISCHE PATENTSCHRIFT

(11) **EP 0 200 964 B1**
(45) Veröffentlichungstag und Bekanntmachung des Hinweises auf die Patenterteilung: **02.08.1989**
(21) Anmeldenummer: 86105196.9
(22) Anmeldetag: 15.04.1986
(51) Int. Cl.: C22C 38/30, C22C 33/02, H01F 1/08, H01F 1/04

(54) **Korrosionsfeste Dauermagnetlegierung**
Corrosion-resistant permanent-magnet alloy
Alliage d'aimant permanent résistant à la corrosion

(30) Priorität: 04.05.1985 DE 3516067
(43) Veröffentlichungstag der Anmeldung: 12.11.1986
(73) Patentinhaber: Fried. Krupp Gesellschaft mit beschränkter Haftung, 45143 Essen (DE)
(72) Erfinder: Busch, Hans, D-4330 Mülheim (DE); Hirschfeld, Dieter, Dr., D-4300 Essen 1 (DE); Maak, Fritz, Dr., D-4100 Duisburg 28 (DE); Reissenweber, Walter, D-4330 Mülheim (DE)
(74) Vertreter: Vomberg, Friedhelm, Dipl.-Phys.

(56) Entgegenhaltungen:
- DE-A- 3 135 661
- FR-A- 2 476 516
- CHEMICAL ABSTRACTS, Band 100, Nr. 22, 28. März 1984, Seite 229, Zusammenfassungsnr. 178619e, Columbus, Ohio, US
- JOURNAL OF APPLIED PHYSICS, Band 53, Nr. 3, Teil II, März 1982, Seiten 2398-2400, American Institute of Physics, New York, US; M.L. GREEN et al.: "Powder metallurgy processing of CrCoFe permanent magnet alloys containing 5-25 wt. % Co"

## Beschreibung

Die Erfindung betrifft eine korrosionsfester. Dauermagnetlegierung, insbesondere für Hysteresemotoren, die in wässrigen Medien, wie in Brauchwasser, in schwachen Säuren oder anderen aggressiven Substanzen arbeiten müssen.

Hysteresemotoren sind Motoren, die asynchron anlaufen, dann aber synchron mit einer von der Polteilung gegebenen Drehzahl weiterlaufen. Im Dauerbetrieb sind sie sparsamer als Asynchronmotoren und auch als normale Synchronmotoren, deren Anlaufwicklung im Betrieb fortlaufend nur Wärme erzeugt. Außerdem sind sie sehr einfach aufgebaut, robust und praktisch wartungsfrei

Diese Vorteile macht man sich in dem Anwendungsgebiet für Brauchwasserpumpen zunutze, wie sie in vielen Haushaltungen etwa für Heiz- und Warmwasserkreisläufe zu finden sind. Aber auch in vielen industriellen Anlagen können ihre Eigenschaften nützlich sein. Bei vielen dieser Pumpen wird das Magnetmaterial direkt von dem zu pumpenden Medium umspült, was den Vorteil hat, daß keine sich drehende Welle abgedichtet werden muß.

Nach dem bisher bekannten Stand der Technik werden als Magnetmaterialien die sogenannten AI-Ni-Co-Legierungen für Hysteresemotoren verwendet, die, schon im Hinblick auf die preiswerte Herstellung, gesintert worden sind. Die AI-Ni-Co-Legierungen haben jedoch den Nachteil, in den meisten Brauchwassern nicht korrosionsbeständig zu sein. Abhilfe konnten auch keine Beschichtungen aus Kunststoff, Chrom oder auch Gold und Iridium schaffen, da stets ein Unterrosten der Beschichtung auftrat. Man ist deshalb dazu übergegangen, die betreffenden Magnete in Edelstahl einzukapseln, was allerdings sehr aufwendig ist und die Leistung der Hysteresemotoren verringert.

Aufgabe der vorliegenden Erfindung ist es, eine Dauermagnetlegierung anzugeben, die eine große Korrosionsfestigkeit besitzt, gut bearbeitbar ist, insbesondere leicht auf einer Drehmaschine spanabhebend geformt werden kann und für Hysteresemotoren entsprechend ausreichend magnetische Eigenschaften besitzt, insbesondere Koerzitivfeldstärken von mehr als 10 kA/m.

Die Aufgabe wird durch einen Dauermagneten mit folgender Legierungszusammensetzung gelöst, die nach den bei Al-Ni-Co-Sinterlegierungen üblichen Verfahren hergestellt worden ist: 20 bis 30 Gew.-% Cr, 3 bis 10 Gew.-% Mo, mehr als 0,1 bis 4 Gew.-% Ni, 5 bis 15 Gew.-% Co, 0 bis 2 Gew.-% Si, 0 bis 0,03 Gew.-% B, Rest Fe. Vorzugsweise hat die Legierung ein Verfahren durchlaufen, das aus den Schritten Mahlen, Mischen, Pressen, Sintern bei 1100 bis 1450°C, Homogenisierungsglühen bei 1200 bis 1400°C über mindestens 10 Minuten, vorzugsweise einer Stunde, und, nach zwischenzeitlichem Abkühlen, einem Anlassen bei 500 bis 700° C über 2 bis 20 Stunden besteht. Bevorzugt sind Dauermagnetlegierungen die bei 1300 bis 1450° C bei kleinen Sauerstoffpartialdrücken gesintert worden sind, z. B. im Vakuum-Ofen bei ca. 1 mbar Schutzgasatmosphäre oder im H₂-Schutzgasofen bei einem Tau-Punkt < -20°C. Korrosionsfeste Dauermagnetlegierungen mit 0,1 bis 2 Gew.-0/o Silicium werden nach dem Homogenisierungsglühen in Öl oder Wasser abgeschreckt.

Je nach Einsatzgebiet des korrosionsfesten Werkstoffes besitzt dieser eine gebeizte, geschliffene und/oder polierte Oberfläche.

Der bisherige Stand der Technik konnte die Anregung, eine solche Dauermagnetlegierung zu schaffen, aus folgendem Grund nicht liefern. Es ist bekannt, daß rostfreie Stähle dann besonders gut sind, wenn sie möglichst homogen sind, wobei meist besonders Ausscheidungen an den Korngrenzen vermieden werden müssen. Bei den meisten Magnetmaterialien aber wird die Koerzitivfeldstärke nur ausreichend, wenn eine Form der Entmischung stattgefunden hat, also mindestens zwei Phasen vorliegen. Eine von diesen beiden ist in der Regel im Hinblick auf die Korrosion schlechter. Die in der Aufgabenstellung niedergelegten Anforderungen an die magnetischen Eigenschaften und die Korrosionsbeständigkeit schienen sich demnach gegenseitig auszuschließen. Überraschenderweise erfüllt die in den Ansprüchen beschriebene Dauermagnetlegierung beide der letztgenannten Anforderungen. Zudem ist es möglich, die neue Legierung in den gleichen Produktionsanlagen herzustellen wie die bisherigen AI-Ni-Co-Legierungen; man kann demnach die bisherigen Erfahrungen bei der Herstellung voll ausschöpfen.

Nach einem Ausführungsbeispiel der Erfindung sei eine Legierung aus 25 % Cr, 6 % Mo, 2 % Ni, 8 % Co, 0,8 % Si, 0,01 % B und Rest Fe genannt, die aus Vorlegierungen gemischt, vorgepreßt sowie bei 1400° C gesintert worden ist. Ferner ist diese Legierung einer Homogenisierungsglühung bei etwa 1350 bis 1400°C mit anschließender Abschreckung in Wasser unterzogen worden, der, wie bei AI-Ni-Co-Legierungen bekannt, Auslagerungen (Anlassen) folgten, die je nach Temperatur zeitlich unterschiedlich lang erfolgten. Charakteristische Wertepaare für das Anlassen sind eine Stunde bei 630° C, 5 Stunden bei 580° C und 15 Stunden bei 540° C.

Die Koerzitivfeldstärke der beschriebenen Legierung betrug 150 Oe. Die Legierung benötigt für den Einsatz, z. B. in Leitungswasser keine Beschichtung, gestattet aber übliche Oberflächenbehandlungen. Ein Werkstück aus dieser Legierung ist 6 Monate in Leitungswasser gelegt worden, ohne daß es einen nennenswerten Korrosionsangriff zeigte.

## Patentansprüche

1. Korrosionsfeste Dauermagnetlegierung, insbesondere für Hysteresemotoren, gekennzeichet eri ein durch eine Zusammensetzung von 20 bis 30 Gew.- % Cr, 3 bis 10 Gew.-% Mo, mehr als 0,1 bis 4 Gew.-% Ni, 5 bis 15 Gew.-% Co, 0 bis 2 Gew.-% Si, 0 bis 0,03 Gew.-% B, Rest Fe, die nach den bei AI-Ni-Co-Sinterlegierungen üblichen Verfahren hergestellt worden ist.

2. Korrosionsfeste Dauermagnetlegierung nach Anspruch 1, dadurch gekennzeichnet, daß die Legierung durch Mahlen, Mischen, Pressen, Sintern bei 1100 bis 1450°C, Homogenisierungsglühen bei 1200 bis 1400°C über mindestens 10 Minuten, vorzugsweise eine Stunde, und, nach zwischenzeitlichem Abkühlen, Anlassen bei 500 bis 700° C über 2 bis 20 Stunden hergestellt worden ist.

3. Korrosionsfeste Dauermagnetlegierung nach Ansprüchen 1 und 2, dadurch gekennzeichnet, daß die Legierung bei 1300 bis 1450°C gesintert worden ist.

4. Korrosionsfeste Dauermagnetiegierung nach Ansprüchen 1 bis 3, dadurch gekennzeichnet, daß die Sinterung bei kleinen Sauerstoffpartialdrücken, wie bei Alnico-Legierungen üblich, im Vakuum oder unter Schutzgas, z. B. H₂-Gas, erfolgt ist.

5. Korrosionsfeste Dauermagnetlegierung, dadurch gekennzeichnet, daß das Abschrecken in Öl oder Wasser erfolgt und der Siliciumgehalt zwischen 0,1 und 2 Gew.-% liegt.

6. Korrosionsfeste Dauermagnetlegierung nach Ansprüchen 1 bis 5, dadurch gekennzeichnet, daß dessen Oberfläche gebeizt worden ist.

7. Korrosionsfeste Dauermagnetlegierung nach Ansprüchen 1 bis 6, gekennzeichnet durch eine geschliffene und/oder polierte Oberfläche.

## Claims

1. A corrosion-resistant permanent magnet alloy, more particularly for hysteresis motors, characterized by a composition of 20 to 30 % by weight Cr, 3 to 10 % by weight Mo, more than 0.1 to 4 % by weight Ni, 5 to 15 % by weight Co, 0 to 2 % by weight Si, 0 to 0.03 % by weight B, remainder Fe, which has been produced by the processes usual in the case of AI-Ni-Co sintering alloys.

2. A corrosion-resistant permanent magnet alloy according to claim 1, characterized in that the alloy has been produced by grinding, mixing, pressing, sintering at 1100 to 1450°C, homogenization annealing at 1200 to 1400° C for at least 10 minutes, preferably 1 hour and, after intermediate cooling, tempering at 500 to 700°C for 2 to 20 hours.

3. A corrosion-resistant permanent magnet alloy according to claims 1 and 2, characterized in that the alloy has been sintered at 1300 to 1450° C.

4. A corrosion-resistant permanent magnet alloy according to claims 1 to 3, characterized in that the sintering is performed with low oxygen partial pressures, as is usual with aluminium/ nickel alloys, in vacuo or under a protective gas, for example, H₂ gas.

5. A corrosion-resistant permanent magnet alloy, characterized in that quenching is performed in oil or water and the silicone content is between 0.1 and 2 % by weight.

6. A corrosion-resistant permanent magnet alloy according to claims 1 to 5, characterized in that its surface has been pickled.

7. A corrosion-resistant permanent magnet alloy according to claims 1 to 6, characterized by a ground and/or polished surface.

## Revendications

1. Alliage pour aimant permanent résistant à la corrosion, en particulier pour moteurs à hystérésis, caractérisé par une composition de 20 à 30 %, en poids, de Cr, 3 à 10 %, en poids, de Mo, plus de 0,1 à 4 %, en poids, de Ni, 5 à 15 %, en poids, de Co, 0 à 2 %, en poids, de Si, 0 à 0,03 %, en poids, de B, le reste de Fe, alliage qui a été fabriqué suivant les procédés habituels des alliages AI-Ni-Co.

2. Alliage pour aimant permanent résistant à la corrosion suivant la revendication 1, caractérisé en ce que l'alliage a été fabriqué par broyage, mélange, compression, frittage à une température de 1100°C à 1450°C, recuit d'homogénéisation à une température de 1200° C à 1400° C pendant au moins 10 minutes, avantageusement pendant une heure, et, après refroidissement intermédiaire, revenu à une température de 500°C à 700° C pendant 2 à 20 heures.

3. Alliage pour aimant permanent résistant à la corrosion suivant les revendications 1 et 2, caractérisé en ce que l'alliage a été fritté à une température de 1300 à 1450°C.

4. Alliage pour aimant permanent résistant à la corrosion suivant les revendications 1 à 3, caractérisé en ce que le frittage est effectué sous des pressions partielles d'oxygène basses, comme il est habituel dans le cas des alliages AI-Ni-Co, sous vide ou sous atmosphère de protection, par exemple sous gaz H₂.

5. Alliage pour aimant permanent résistant à la corrosion, caractérisé en ce que la trempe est effectuée à l'eau ou à l'huile et que la teneur en silicium est située entre 0,1 et 2 %, en poids.

6. Alliage pour aimant permanent résistant à la corrosion suivant les revendications 1 à 5, caractérisé en ce que sa surface est décapée.

7. Alliage pour aimant permanent résistant à la corrosion suivant les revendications 1 à 6, caractérisé par une surface meulée ou polie.
